# EUROPÄISCHE PATENTSCHRIFT

(11) **EP 2 668 311 B1**
(45) Veröffentlichungstag und Bekanntmachung des Hinweises auf die Patenterteilung: **18.06.2014**
(21) Anmeldenummer: 12703730.7
(22) Anmeldetag: 26.01.2012
(51) Int. Cl.: F28F 21/02, H01B 13/32, C23C 26/00, C23C 28/00, C23C 30/00, H01B 1/02

(54) **THERMISCH UND ELEKTRISCH HOCHLEITFÄHIGES ALUMINIUMBAND**
ALUMINIUM STRIP WITH A HIGH THERMAL AND ELECTRICAL CONDUCTIVITY
BANDE D'ALUMINIUM À HAUTE CONDUCTIVITÉ THERMIQUE ET ELECTRIQUE

(30) Priorität: 28.01.2011 DE 102011000395
(43) Veröffentlichungstag der Anmeldung: 04.12.2013
(73) Patentinhaber: Hydro Aluminium Rolled Products GmbH, 41515 Grevenbroich (DE)
(72) Erfinder: DENKMANN, Volker, 47906 Kempen (DE); HAMPEL, Ulrich, 41516 Grevenbroich (DE); SIEMEN, Andreas, 41363 Jüchen (DE); ECKHARD, Kathrin, 53123 Bonn (DE); SCHENKEL, Willi, 41515 Grevenbroich (DE); SEIFFERTH, Oliver, 51143 Köln (DE)
(74) Vertreter: Cohausz & Florack
(86) Internationale Anmeldenummer: PCT/EP2012/051232
(87) Internationale Veröffentlichungsnummer: WO 2012/101215

(56) Entgegenhaltungen:
- EP-A1- 2 072 635
- EP-A2- 2 243 860
- DE-A1-102008 053 027
- US-A1- 2005 040 090
- US-A1- 2005 188 444
- US-A1- 2007 151 850
- US-A1- 2008 014 346

## Beschreibung

Die Erfindung betrifft ein Band oder eine Folie bestehend aus Aluminium oder einer Aluminiumlegierung, welches bzw. welche eine äußere Oxidschicht aufweist. Darüber hinaus betrifft die Erfindung ein Verfahren zur Herstellung eines erfindungsgemäßen Bandes oder einer erfindungsgemäßen Folie sowie dessen Verwendung.

Aluminium oder Aluminiumlegierungen werden häufig für elektrisch und/oder thermisch leitfähige Bauteile verwendet. Beispiele hierfür sind Solarabsorber, welche im Bereich der Solarthermie, also zur Gewinnung von Wärme aus Sonnenstrahlen, eingesetzt werden. Batterieelektroden, Leiterplatten, aber auch stromführende Kabel und deren Stecker und Kontakte werden ebenfalls häufig aus Aluminium hergestellt, da Aluminium oder Aluminiumlegierungen besonders niedrige elektrische Widerstände aufweisen. Allerdings bildet sich auf einem Band aus Aluminium oder einer Aluminiumlegierung innerhalb kurzer Zeit an Luft eine Aluminiumoxidschicht, welche üblicherweise eine Dicke von 2 bis 4 nm aufweist. Diese Aluminiumoxidschicht ist einerseits gewünscht, um das Aluminium oder die Aluminiumlegierung vor weiterer Korrosion zu schützen. Andererseits weist diese Aluminiumoxidschicht deutlich schlechtere thermische und elektrische Leitfähigkeiten auf, sodass insbesondere an Kontaktstellen zwischen zwei verschiedenen Bauteilen Probleme hinsichtlich der Wärme- oder Stromübertragung ergeben. Um diese Probleme beispielsweise bei elektrischen Kontakten zu lösen, hat man versucht, Bänder oder Folien aus Aluminiumlegierungen mit hochleitfähigen Beschichtungen zu versehen. Dies hat jedoch nicht zu dem gewünschten Ergebnis geführt, da aufgrund der Aluminiumoxidschicht zwischen der hochleitfähigen Beschichtung und dem Kern des Aluminiumbandes der Aluminiumbandkern nicht so stark wie möglich zur Leitfähigkeit beitragen kann. Die elektrische Leitfähigkeit, aber auch die thermische Leitfähigkeit ist deshalb verbesserungswürdig. Dokumente US 2007/0151850 A1, US 2005/0040090 A1 und EP 2 243 860 A2 offenbaren Aluminiumsubstrate mit einer Nanoröhrchen aufweisenden Aluminiumoxidschicht.

Hiervon ausgehend liegt der vorliegenden Erfindung die Aufgabe zugrunde ein Band oder eine Folie bestehend aus Aluminium oder einer Aluminiumlegierung zur Verfügung zu stellen, welches bzw. welche unabhängig von der Ausbildung einer Aluminiumoxidschicht eine gleichbleibend hohe thermische und/oder elektrische Leitfähigkeit aufweist. Darüber hinaus soll ein Verfahren zur Herstellung eines erfindungsgemäßen Bandes oder einer erfindungsgemäßen Folie sowie vorteilhafte Verwendungen des erfindungsgemäßen Bandes und der erfindungsgemäßen Folie vorgeschlagen werden.

Gemäß einer ersten Lehre der vorliegenden Erfindung wird die oben aufgezeigte Aufgabe dadurch gelöst, dass ein- oder beidseitig auf dem Band oder der Folie thermisch und/oder elektrisch hochleitfähige Funktionspartikel angeordnet sind, welche die Oxidschicht des Bandes oder der Folie durchdringen.

Die auf der Oberfläche des erfindungsgemäßen Bandes oder der erfindungsgemäßen Folie angeordneten thermisch und/oder elektrisch hochleitfähigen Funktionspartikel ermöglichen aufgrund ihrer Durchdringung durch die Aluminiumoxidschicht, dass das erfindungsgemäße Band oder die erfindungsgemäße Folie unabhängig von der Ausbildung der Aluminiumoxidschicht auf dessen Oberfläche gleichbleibende thermisch und/oder elektrisch hochleitfähige Eigenschaften besitzt. Die thermisch und/oder elektrisch hochleitfähigen Funktionspartikel leiten die Wärme oder elektrischen Strom unmittelbar durch die Oxidschicht des Bandes oder der Folie aus Aluminium oder einer Aluminiumlegierung in den aus Aluminium oder der Aluminiumlegierung bestehenden Kern des Bandes oder der Folie. Die Aluminiumoxidschicht, welche sich an Luft auf dem Band oder der Folie bestehend aus Aluminium oder einer Aluminiumlegierung bildet, beeinträchtigt die thermische und/oder elektrische Leitfähigkeit des erfindungsgemäßen Bandes bzw. der erfindungsgemäßen Folie nicht mehr.

Gemäß einer ersten Ausgestaltung sind als Funktionspartikel elektrisch und/oder thermisch hochleitfähige Nanoröhrchen, nanoskalierte Karbonröhrchen und/oder Karbonfasern vorgesehen. Die genannten Nanopartikel sind hochleitfähig und können die Aluminiumoxidschicht durchdringen, sodass diese den elektrischen Strom beispielsweise von der Oberfläche in das aus der Aluminiumlegierung oder dem Aluminium bestehenden Inneren des Bandes oder der Folie weiterleiten können. Der Strom- und/oder Wärmefluss findet dann unter Mitwirkung des gesamten erfindungsgemäßen Bandes bzw. der gesamten erfindungsgemäßen Folie statt. Nanoskalierte Karbonröhrchen und Karbonfasern sind darüber hinaus auch thermisch extrem stabil, sodass die üblichen Prozessschritte zur Verarbeitung der erfindungsgemäßen Bänder oder Folien kein Problem darstellen.

Bauteile, welche besonders gute elektrisch und/oder thermisch leitfähige Eigenschaften aufweisen, können dadurch bereit gestellt werden, dass ein Blech aus einem erfindungsgemäßen Band hergestellt wird. Das Blech wird üblicherweise durch Umformschritte oder durch weitere Verfahrensschritte zu einem spezifischen Bauteil umgeformt, welches unabhängig von der Ausbildung einer Aluminiumoxidschicht auf der Oberfläche des Aluminiums oder der Aluminiumlegierung hervorragende elektrische und/oder thermische Leitfähigkeiten aufweist.

Gemäß einer zweiten Lehre der vorliegenden Erfindung wird die oben aufgezeigte Aufgabe durch ein Verfahren zur Herstellung eines Bandes oder einer Folie dadurch gelöst, dass die thermisch und/oder elektrisch hochleitfähigen Funktionspartikel mechanisch in die Oxidschicht der Oberfläche des Bandes oder der Folie eingebracht werden. Unter mechanisch einbringen wird erfindungsgemäß verstanden, dass die thermisch und/oder elektrisch hochleitfähigen Funktionspartikel durch Ausübung einer mechanischen Kraft in die Oberfläche des erfindungsgemäßen Bandes oder der erfindungsgemäßen Folie eingedrückt werden. Dies hat den Vorteil, dass die Aluminiumoxidschicht auf der Oberfläche des erfindungsgemäßen Bandes oder der erfindungsgemäßen Folien auf einfache Weise durchdrungen werden kann, so dass Kontakt mit dem darunterliegenden Kern des erfindungsgemäßen Bandes oder der erfindungsgemäßen Folie besteht. Darüber hinaus ist das mechanische Einbringen von Partikeln auf die Oberfläche eines Werkstücks besonders einfach und umweltfreundlich.

Gemäß einer ersten Ausgestaltung des Verfahrens zur Herstellung eines erfindungsgemäßen Bandes oder einer erfindungsgemäßen Folie wird vor dem mechanischen Einbringen der Funktionspartikel in die Oberfläche des Bandes oder der Folie ein Haftvermittler oder ein Primer auf das Band oder die Folie aufgetragen. Der Primer oder der Haftvermittler gewährleisten, dass die nanoskalierten Funktionspartikel auf dem Aluminiumband oder der Folie auf einfache Weise angeordnet werden können, ohne dass diese aufgrund ihrer Größe beispielsweise durch thermische Energie oder durch einen Luftzug vom Band oder der Folie entfernt werden können. Darüber hinaus besteht die Möglichkeit über den Haftvermittler oder den Primer die Oberfläche des Aluminiumbandes auf das Einbringen der Funktionspartikel vorzubereiten.

Auf besonders einfache Art und Weise gelingt das mechanische Einbringen der Funktionspartikel in die Oberfläche des Bandes oder der Folie dadurch, dass die Funktionspartikel in die Oberfläche des Bandes oder der Folie eingewalzt werden. Einerseits können hierdurch übliche Verfahrensschritte zur Herstellung von Bändern oder Folien aus Aluminium oder einer Aluminiumlegierung genutzt werden, so dass nur geringe Investitionskosten notwendig sind, um die erfindungsgemäßen Bänder oder Folien herzustellen. Andererseits kann jeder beliebige Walzschritt in der Herstellung des erfindungsgemäßen Bandes oder der erfindungsgemäßen Folie genutzt werden um die Funktionspartikel auf der Oberfläche des Bandes derart anzuordnen, dass diese die Oxidschicht des Bandes oder der Folie zumindest teilweise durchdringen. Prinzipiell sind dabei alle Zwischenwalzschritte dazu geeignet, entsprechend die Funktionspartikel in die Oberfläche einzubringen.

Vorzugsweise erfolgt das Einwalzen der Funktionspartikel durch Warmwalzen, Kaltwalzen und/oder durch Dressierwalzen. Beim Dressierwalzen wird in der Regel nur eine geringe oder keine Dickenänderung des Bandes oder der Folie erzielt, sondern eine spezifische Oberflächentextur in das Band oder die Folie eingebracht. Dieser Vorgang kann ebenso genutzt werden zur Einbringung der Funktionspartikel wie das üblicherweise durchgeführte Kaltwalzen oder Warmwalzen des Bandes oder der Folie in der Fertigung. Dabei gelingt das Einwalzen der Funktionspartikel unabhängig davon, ob das Band aus einem Walzbarren hergestellt oder direkt gegossen und gewalzt worden ist.

Vorzugsweise wird gemäß einer weiteren Ausgestaltung des Verfahrens vor dem Einwalzen der Funktionspartikel eine Oberflächenstruktur in das Band oder die Folie eingebracht und die Funktionspartikel auf der texturierten Oberfläche verteilt und anschließend eingewalzt. Die texturierte Oberfläche kann beispielsweise dazu benutzt werden, um spezifische Verteilungen der Funktionspartikel zu erzielen oder die Haftung der Partikel an der Oberfläche des Bandes oder der Folie zu verbessern, beispielsweise indem sich die nanoskalierten Partikel in Vertiefungen der Textur sammeln.

Eine besonders schonende Einbringung der Funktionspartikel in das erfindungsgemäße Band oder die erfindungsgemäße Folie wird dadurch erreicht, dass die Funktionspartikel in 1 bis 10 Walzschritten eingewalzt werden. Bei sehr großen Dickenabnahmen kann problematisch sein, dass die Funktionspartikel nicht nur in der Oberflächenschicht vorhanden sind. Durch die Verwendung von mehreren Walzschritten zum Einbringen der Funktionspartikel können die Dickenabnahmen pro Walzschritt verringert werden, so dass die Funktionspartikel nur in die Oberflächenbereiche eingearbeitet werden. Mit zunehmender Anzahl der Walzschritte wird selbstverständlich der Aufwand zur Herstellung des erfindungsgemäßen Bandes oder der Folie größer.

Gemäß einer nächsten Ausgestaltung des erfindungsgemäßen Verfahrens werden bevorzugt die Funktionspartikel vor dem mechanischen Einbringen in die Oberfläche in Dispersions-, Suspensions- oder Pulverform auf der Oberfläche des Bandes oder der Folie aufgebracht. Werden die Funktionspartikel in Dispersions- oder Suspensionsformen aufgebracht, kann auf einfache Weise ein unabsichtliches Entfernen der Funktionspartikel von der Oberfläche des Bandes vor dem Walzen verhindert werden, da diese mit der flüssigen Dispersion oder Suspension auf dem Band oder der Folie vorliegen. Darüber hinaus gelingt die Verteilung der Funktionspartikel auf der Oberfläche des Bandes oder der Folie besonders einheitlich. Werden die Funktionspartikel in Pulverform auf das Band oder die Folie aufgebracht, kann beispielsweise das auf dem Band oder der Folie vorhandene Walzöl zum Anhaften der Funktionspartikel auf der Oberfläche des Bandes oder Folie genutzt werden. Walzöl ist ein während der mechanischen Verarbeitung der Bänder oder Folien ständig vorhandenes Medium, dessen Verhalten vor und nach dem Walzen sehr gut bekannt ist. Darüber hinaus werden keine zusätzlichen Stoffe zum Aufbringen der Funktionspartikel auf das Band oder die Folie benötigt.

Schließlich wird die oben aufgezeigte Aufgabe durch eine Verwendung eines erfindungsgemäßen Bandes oder einer erfindungsgemäßen Folie zur Herstellung von elektrischen Strom führenden Leitern und/oder thermisch hochleitfähigen Bauteilen gelöst.

Als thermisch hochleitfähige Bauteile werden bevorzugt Solarabsorber unter Verwendung eines erfindungsgemäßen Bandes oder einer erfindungsgemäßen Folie hergestellt. Prinzipiell können aber auch Wärmetauscher und andere die gute thermische Leitfähigkeit von Aluminium ausnutzende Bauteile aus einem erfindungsgemäßen Band oder einer erfindungsgemäßen Folie hergestellt werden. Elektrische Kontakte, Batterieelektroden, elektrische Leiterplatten sind weitere Produkte, welche durch die Verwendung des erfindungsgemäßen Bandes oder der erfindungsgemäßen Folie hergestellt werden können und deutliche Vorteile in Bezug auf die elektrische Leitfähigkeit der Aluminium- oder Aluminiumlegierungsteile der erwähnten Produkte aufweisen.

Die Erfindung soll nun im Weiteren durch Ausführungsbeispiele in Verbindung mit der Zeichnung näher erläutert werden. Die Zeichnung zeigt in
- Fig. 1: eine Schnittansicht eines ersten Ausführungsbeispiels eines erfindungsgemäßen Bandes,
- Fig. 2: den Ausschnitt A aus Fig. 1 in vergrößerter Darstellung,
- Fig. 3: in einer perspektivischen Darstellung ein zweites Ausführungsbeispiel mit einer texturierten Oberfläche und
- Fig. 4: in einer schematischen Darstellung eine Vorrichtung zur Durchführung des erfindungsgemäßen Verfahrens.

Fig. 1 zeigt zunächst in einer schematischen Schnittansicht ein Ausführungsbeispiel des Bandes 1, welches auf beiden Seiten eine Oxidschicht 2 aufweist. In die obere Oxidschicht 2 sind thermisch und/oder elektrisch hochleitfähige Funktionspartikel 3 eingearbeitet, welche die Oxidschicht 2 teilweise durchdringen. Das in Fig. 1 dargestellte Ausführungsbeispiel eines Bandes 1 weist einseitig eingebrachte Funktionspartikel auf. Selbstverständlich ist denkbar, in beiden Oxidschichten des Bandes 1 hochleitfähige Funktionspartikel 3 vorzusehen. Die hochleitfähigen Funktionspartikel 3 stehen im Kontakt mit dem Kernmaterial 1a des Bandes 1, so dass beispielsweise bei einer Stromführung die Funktionspartikel 3 den elektrischen Strom ohne Probleme in den Kernbereich des Bandes 1a, welcher eine sehr gute Leitfähigkeit besitzt, weiterleiten. Die Aluminiumoxidschicht 2 spielt dann für die elektrische und/oder thermische Leitfähigkeit des erfindungsgemäßen Bandes 1 oder der erfindungsgemäßen Folie keine Rolle mehr. Das erfindungsgemäße Band 1 kann beispielsweise eine Dicke von 15mm bis 0,1mm aufweisen. Erfindungsgemäße Folien haben dagegen Dicken von 100µm bis 10µm.

Wie in der den Ausschnitt A vergrößernden Fig.2 zu erkennen ist, sind als thermisch und/oder elektrisch hochleitfähige Funktionspartikel nanoskalierte Karbonröhrchen, sogenannte "carbon nanotubes" (CNT) verwendet worden. Es hat sich gezeigt, dass insbesondere nanoskalierte Karbonröhrchen oder Karbonfasern ohne weiteres durch Walzen in das Band oder die Folie eingebracht werden können, so dass diese die immer vorhandene Oxidschicht 1 zumindest teilweise durchdringen und darüber hinaus eine feste Verbindung mit dem Kern 1a des Bandes oder der Folie aufweisen. Mit dem erfindungsgemäßen Band oder der erfindungsgemäßen Folie stehen damit im Hinblick auf deren elektrische und/oder thermische Leitfähigkeit deutlich verbesserte Bänder oder Folien zur Verfügung.

Wie bereits zuvor erläutert können die thermisch und/oder elektrisch hochleitfähigen Funktionspartikel auch während des Dressierwalzens in das Band oder die Folie eingearbeitet werden. Als Resultat ergibt sich ein wie in Fig. 3 schematisch dargestelltes Band mit einer Oberflächentextur, in welcher die thermisch und/oder elektrisch hochleitfähigen Funktionspartikel angeordnet sind. Die Oberflächenstruktur 4 ist damit thermisch und/oder elektrisch hochleitfähig.

Fig. 4 zeigt in einer schematischen Darstellung ein Herstellverfahren für das erfindungsgemäße Band oder die erfindungsgemäße Folie. Schematisch dargestellt sind Arbeitswalzen 5, welche das Band 1 in seiner Dicke reduzieren. Über eine Vorrichtung 6 werden beispielsweise in Suspensions- oder Dispersionsform thermisch und/oder elektrisch hochleitfähige Funktionspartikel 3 auf das Band gebracht bzw. auf der Oberfläche des Bandes verteilt. Das aufbringender Funktionspartikel 3 kann aber auch in Pulverform geschehen. Sind die Funktionspartikel auf dem Band verteilt, werden diese über die Arbeitswalzen 5 in die Oberflächenschicht derart eingearbeitet, dass diese die Oxidschicht zumindest teilweise durchdringen. In Fig. 4 ist der Einfachheit halber die Oxidschicht nicht dargestellt. Die Arbeitswalzen 5 können beispielsweise Arbeitswalzen eines Warmwalz-, eines Kaltwalz- oder eines Dressierwalzgerüsts sein.

## Patentansprüche

1. Band oder Folie (1) bestehend aus Aluminium oder einer Aluminiumlegierung, welches bzw. welche eine äußere Oxidschicht (2) aufweist,
wobei ein- oder beidseitig auf dem Band oder der Folie thermisch und/oder elektrisch hochleitfähige Funktionspartikel (3) angeordnet sind, welche die Oxidschicht (2) des Bandes oder der Folie (1) durchdringen,
**dadurch gekennzeichnet, dass** als Funktionspartikel (3) mechanisch in die Oxidschicht der Oberfläche des Bandes oder der Folie eingebrachte, elektrisch und/oder thermisch hochleitfähige Nanoröhrchen, nanoskalierte Karbonröhrchen (CNT) und/oder Karbonfasern vorgesehen sind.

2. Blech hergestellt aus einem Band nach Anspruch 1.

3. Verfahren zur Herstellung eines Bandes oder einer Folie nach Anspruch 1,
**dadurch gekennzeichnet, dass** als Funktionspartikel (3) elektrisch und/oder thermisch hochleitfähige Nanoröhrchen, nanoskalierte Karbonröhrchen (CNT) und/oder Karbonfasern vorgesehen sind und die Funktionspartikel (3) mechanisch in die Oxidschicht der Oberfläche des Bandes oder der Folie (1) eingebracht werden.

4. Verfahren nach Anspruch 3,
**dadurch gekennzeichnet, dass** vor dem mechanischen Einbringen der thermisch und/oder elektrisch hochleitfähigen Funktionspartikel (3) in die Oberfläche des Bandes (1) oder der Folie ein Haftvermittler oder ein Primer auf das Band oder die Folie aufgetragen wird.

5. Verfahren nach Anspruch 3 oder 4,
**dadurch gekennzeichnet, dass** die thermisch und/oder elektrisch hochleitfähigen Funktionspartikel (3) in die Oberfläche des Bandes oder der Folie eingewalzt werden.

6. Verfahren nach Anspruch 5,
**dadurch gekennzeichnet, dass** das Einwalzen der thermisch und/oder elektrisch hochleitfähigen Funktionspartikel (3) durch Warmwalzen, Kaltwalzen und/oder durch Dressierwalzen erfolgt.

7. Verfahren nach Anspruch 5 oder 6,
**dadurch gekennzeichnet, dass** vor dem Einwalzen der thermisch und/oder elektrisch hochleitfähigen Funktionspartikel (3) eine Oberflächenstruktur (4) in das Band oder die Folie eingebracht wird und die thermisch und/oder elektrisch hochleitfähigen Funktionspartikel (3) auf der texturierten Oberflächenschicht verteilt und anschließend eingewalzt werden.

8. Verfahren nach einem der Ansprüche 5 bis 7,
**dadurch gekennzeichnet, dass** die thermisch und/oder elektrisch hochleitfähigen Funktionspartikel in ein bis zehn Walzschritten in die Oberfläche des Bandes oder der Folie (1) eingewalzt werden.

9. Verfahren nach einem der Ansprüche 3 bis 8,
**dadurch gekennzeichnet, dass** die thermisch und/oder elektrisch hochleitfähigen Funktionspartikel (3) vor dem mechanischen Einbringen in die Oberfläche in Dispersions-, Suspensions- oder Pulverform auf der Oberfläche des Bandes oder der Folie (1) aufgebracht werden.

10. Verwendung eines Bandes oder einer Folie nach Anspruch 1 zur Herstellung von elektrischen Strom führenden Leitern und/oder thermisch hochleitfähigen Bauteilen.

11. Verwendung nach Anspruch 10,
**dadurch gekennzeichnet, dass** das Band oder die Folie zur Herstellung von elektrischen Kontakten, Batterieelektroden, elektronischen Leiterplatten, Solarabsorbern, Wärmetauscher verwendet wird.

## Claims

1. A strip or foil (1) made from aluminium or an aluminium alloy that has an external oxide layer (2),
wherein thermally and/or electrically highly conductive functional particles (3) are arranged on one or both sides of the strip or foil, which functional particles penetrate the oxide layer (2) of the strip or foil (1),
**characterized in that**
electrically and/or thermally highly conductive nanotubes, carbon nanotubes (CNT) and/or carbon fibres embedded mechanically in the oxide layer on the surface of the strip or foil are provided as the functional particles (3).

2. A panel produced from a strip according to claim 1.

3. A method for producing a strip or foil according to claim 1,
**characterized in that**
electrically and/or thermally highly conductive nanotubes, carbon nanotubes (CNT) and/or carbon fibres are provided as functional particles (3) and the functional particles (3) incorporated mechanically in the oxide layer on the surface of the strip or foil (1).

4. The method according to claim 3,
**characterized in that**
a bonding agent or primer is spread on the strip or foil before the electrically and/or thermally highly conductive functional particles (3) are mechanically incorporated in the surface of the strip (1) or foil.

5. The method according to either of claims 3 or 4,
**characterized in that**
the thermally and/or electrically highly conductive functional particles (3) are rolled into the surface of the strip or foil.

6. The method according to claim 5,
**characterized in that**
the thermally and/or electrically highly conductive functional particles (3) are embedded by hot rolling, cold rolling and/or skin-pass rolling.

7. The method according to either of claims 5 or 6,
**characterized in that**
a surface structure (4) is created in the strip or foil before the thermally and/or electrically highly conductive functional particles (3) are rolled in, and the thermally and/or electrically highly conductive functional particles (3) are distributed on the textured surface layer and then rolled in.

8. The method according to any of claims 5 to 7,
**characterized in that**
the thermally and/or electrically highly conductive functional particles are rolled into the surface of the strip or foil (1) in from one to ten rolling steps.

9. The method according to any of claims 3 to 8,
**characterized in that**
the thermally and/or electrically highly conductive functional particles (3) are deposited on the surface of the strip or foil (1) in dispersion, suspension or powder form before the mechanical incorporation thereof in the surface.

10. Use of a strip or foil according to claim 1 in order to produce elements for conducting electrical current and/or highly thermally conductive components.

11. The use according to claim 10,
**characterized in that**
the strip or foil is used in the manufacture of electrical contacts, battery electrodes, electronic printed circuit boards, solar absorbers, heat exchangers.

## Revendications

1. Brande ou feuille (1) constituée d'aluminium ou d'un alliage d'aluminium, laquelle par exemple présente une couche d'oxyde extérieure (2), auquel cas l'on place, sur l'un ou sur les deux côtés de ladite bande ou de ladite feuille, des particules (3) à haute conductivité thermique et/ou électrique qui pénètrent la couche d'oxyde (2) de ladite bande ou de ladite feuille (1), **caractérisé en ce que** l'on prévoit, en tant que particules (3), des nano-tubes à haute conductivité thermique et/ou électrique, des tubes nanométriques en carbone (CNT) et/ou des fibres de carbone appliqués mécaniquement dans la couche d'oxyde de la surface supérieure de la bande ou de la feuille.

2. Tôle produite à partir d'une bande selon la revendication 1.

3. Procédé destiné à produire une bande ou un feuille selon la revendication 1, **caractérisé en ce que** l'on prévoit, en tant que particules (3), des nano-tubes à haute conductivité thermique et/ou électrique, des tubes manométriques en carbone (CNT) et/ou des fibres de carbone et les particules (3) sont appliquées mécaniquement dans la couche d'oxyde de la surface supérieure de la bande ou de la feuille (1).

4. Procédé selon la revendication 3,
**caractérisé en ce que**
l'on applique, avant l'application mécanique des particules (3) à haute conductivité thermique et/ou électrique sur la couche supérieure de la bande (1) ou de la feuille, un agent adhésif ou un primaire d'accrochage sur la bande ou la feuille.

5. Procédé selon la revendication 3 ou 4,
**caractérisé en ce que**
les particules (3) à haute conductivité thermique et/ou électrique sont laminées au niveau de la surface supérieure de la bande ou de la feuille.

6. Procédé selon la revendication 5,
**caractérisé en ce que**
le laminage des particules (3) à haute conductivité thermique et/ou électrique a lieu par laminage à chaud, laminage à froid et/ou par planage.

7. Procédé selon la revendication 5 ou 6,
**caractérisé en ce que**
l'on applique, avant le laminage des particules (3) à haute conductivité thermique et/ou électrique, une structure de surface supérieure (4) dans la bande ou la feuille et les particules (3) à haute conductivité thermique et/ou électrique sont reparties et sont ensuite laminées sur la structure de surface supérieure texturée.

8. Procédé selon une des revendications de 5 à 7,
**caractérisé en ce que**
les particules (3) à haute conductivité thermique et/ou électrique sont laminées en une à dix étapes de laminage dans la surface supérieure de la bande ou de la feuille. (1).

9. Procédé selon une des revendications de 3 à 8,
**caractérisé en ce que**
les particules (3) à haute conductivité thermique et/ou électrique sont appliquées sur la couche supérieure de la bande ou de la feuille (1), avant l'application mécanique sur la couche supérieure, sous forme de dispersion, sous forme de suspension ou sous forme de poudre.

10. Utilisation d'une bande ou d'une feuille selon la revendication 1 pour la production de conducteurs conduisant le courant électrique et/ou d'éléments de construction à haute conductivité thermique.

11. Procédé selon la revendication 10,
**caractérisé en ce que**
la bande ou la feuille est utilisée pour la production de contacts électriques, d'électrodes de la pile, de cartes de circuit électroniques, d'absorbeurs solaires, d'échangeurs thermiques.
